# EUROPÄISCHE PATENTSCHRIFT

(11) **EP 0 169 935 B1**
(45) Veröffentlichungstag und Bekanntmachung des Hinweises auf die Patenterteilung: **09.08.1989**
(21) Anmeldenummer: 84113475.2
(22) Anmeldetag: 08.11.1984
(51) Int. Cl.: C09K 3/30, C09G 1/16

(54) **Imprägnierspray für Leder und Textilien sowie dessen Verwendung**
Impregnating spray for leather and textiles and use thereof
Agent d'imprégnation à pulvériser pour cuirs et textiles ainsi que son utilisation

(30) Priorität: 30.07.1984 DE 3428023
(43) Veröffentlichungstag der Anmeldung: 05.02.1986
(73) Patentinhaber: Werner & Mertz GmbH, D-55120 Mainz (DE)
(72) Erfinder: Peter, Hans-Joachim, Dr., D-6500 Mainz 21 (DE)
(74) Vertreter: Zumstein, Fritz, Dr.

(56) Entgegenhaltungen:
- EP-A- 0 032 779
- FR-A- 2 202 515
- US-A- 3 459 696
- US-A- 3 644 241

## Beschreibung

Moderne Schuhe haben einen hohen Standard im Hinblick auf Tragekomfort und Paßform. Beim größten Teil der heute erhältlichen Schuhe entfällt das früher übliche « Eingehen », d. h. das langsame Anpassen der relativ harten Leder an die individuelle Fußform mit all seinen lästigen Beschwerden, Drückende Schuhe, schmerzende Füße beim Tragen neuer Schuhe gehören weitgehend der Vergangenheit an.

Erreicht wurde dieser Fortschritt u. a. durch Verarbeitung weicher, flexibler und dehnfähiger Glattledersorten, die schnell anpassungsfähig sind und kaum Druck- und Scheuerstellen am Fuß verursachen. Dieser Vorteil ging jedoch zu Lasten einer anderen wichtigen Ledereigenschaft, der Wasserfestigkeit. Durch Einarbeitung von weichmachenden Substanzen, wie emulgierte Fette (Fettlicker), in die Leder wurde die Hydrophobierung zum Teil bedeutend verschlechtert. Um den Erfordernissen beim täglichen Gebrauch dieses so zugerichteten Schuhwerks Rechnung zu tragen, ist es dringend geboten, diese Schuhe vor dem ersten Gebrauch und auch zwischendurch während des Tragens zusätzlich zu imprägnieren. Die Behandlung mit üblichen Pflegemitteln bleibt unberührt.

Sinngemäß gilt das für Schuhe ausgeführte auch für Lederbekleidung.

Weiterhin ist es notwendig, auch faseroffene Leder, sogenannte Rauhleder (auch Wildleder, Veloursleder, Nubukleder genannt), wirksam zu imprägnieren, deren Wasserfestigkeit für den allgemeinen Gebrauch nicht ausreicht.

### Lederimprägniermittel des Stands der Technik

Als Imprägnierungsmittel stehen dem Endverbraucher ausschließlich Sprühartikel (Aerosole) zur Verfügung, mittels der sich Imprägniersubstanzen und Pflegemittel sparsam, gleichmäßig und mühelos auf die Oberfläche der Lederartikel aufbringen lassen. Diese Applikation ist allen anderen angebotenen Darreichungsformen überlegen (z. B. Aufbringen von Imprägniersubstanzen in gelöster, flüssiger Form über Pumpenversprühung, direkter Verteilung der Flüssigkeit aus einer Flasche über einen Dispenser aus Schwamm-Filz oder anderem Material). In der Aerosoldose ist das Treibmittel bzw. die Treibmittelmischung für das Ausbringen und das feine Zerstäuben des eigentlichen Wirkstoffes verantwortlich. Dieser Wirkstoff besteht aus Hydrophobiermitteln, wie Siliconen, Fluorcarbonharzen, Metallseifen, bestimmten Komplexverbindungen, Wachsen - einzeln oder in Mischungen - die in Lösemitteln, wie Testbenzin, chlorierten Kohlenwasserstoffen, Alkoholen, Estern, Ketonen, Aromaten, gelöst oder fein dispergiert sind. Als Treibmittel werden verflüssigte, mit Wasser nicht mischbare Gase, wie Fluorchlorkohlenwasserstoffe (FKW), Propan, Butane, eingesetzt. Ferner werden auch komprimierte Gase, wie Kohlendioxid, Distickoxid, verwendet. Wirkstoff- und Treibmittelphase sollen eine homogene Mischung ergeben. Keines der bekannten Imprägniermittel basiert auf wäßrigen oder z. B. wäßrig/alkoholischen Lösungsmittelsystemen ; sondern sie enthalten rein organische Lösemittel. Abgefüllt werden die Inhaltsstoffe in druckfesten Weißblechoder Aluminiumdosen, die mit handelsüblichen Ventilen und Sprühköpfen versehen sind.

Diese so hergestellten Imprägniermittel erfüllen ihren Zweck, Leder und Textilien zu hydrophobieren, sehr gut.

Dem unbeschränkten Einsatz obengenannter Aerosolprodukte stellt sich nun aber ihre in den letzten Jahren aufgetretene unerwünschte physiologische Wirkung entgegen. In mehreren Veröffentlichungen wurden diese Imprägniersprays auf der Basis bekannter Wirkstoff/Treibmittel-Kombinationen für das Auftreten von Vergiftungen im Bereich des Atemtraktes verantwortlich gemacht. Es wurde über hochgradigen Hustenreiz, Atemnot und Lungenödeme berichtet. Diese toxischen Erscheinungen traten hauptsächlich bei der Verwendung von Imprägniersprays in geschlossenen, meist unbelüfteten kleinen Räumen auf. Aus diesem Grund werden deshalb auf allen in der Bundesrepublik Deutschland - erhältlichen Imprägniersprays in Abstimmung der Behörden mit der Imprägnierspray herstellenden Industrie Wamhinweise auf die Etiketten gedrucht. Auch wurden Imprägniersprays von einzelnen Herstellern in Übereinkunft mit den zuständigen Behörden vom Markt zurückgenommen.

Aus der FR-A-2 202 515 sind Öl und Wasser abweisende Zusammensetzungen für verschiedene zu behandelnde Substrate, darunter auch Textilien und Leder, mit einem Copolymeren (auf der Basis eines Fluoralkylgruppen enthaltenden Monomeren und zwei, gegebenenfalls drei weiterer Monomere) bekannt, welche gegebenenfalls in einem - für die Polymerisation in Lösung verwendbaren - Lösungsmittel vorliegen können und dann gegebenenfalls zusammen mit einem Treibmittel ein Aerosol bilden. Soweit in den Zusammensetzungen der Beispiele ein Lösungsmittel vorhanden ist, handelt es sich stets um Aceton. Auch in der Beschreibung findet sich kein Hinweis auf die Lösemittel Ethanol, n-Propanol bzw. Isopropanol. Aus der EP-A-32 779 sind Äthylenoxid/Propylenoxid-Copolymere enthaltende Aerosole auf wäßriger Basis bekannt, welche gegebenenfalls Lösungsmittel enthalten können, wie z. B. Aceton, aliphatische niedrige Alkohole und Giykole, und vor allem für Parfüm- oder Insektizid-F^{q}rmulierungen vorgesehen sind. Keine dieser beiden Literaturstellen beschreibt die bei Aerosolen mit Fluorcarbonharz-Wirkstoffen verbundenen und etwa zu lösenden Probleme.

### Erfindungsgegenstand

Es stellte sich die Aufgabe, Aerosol-Imprägniermittel für den Endverbraucher mit vergleichbarer Hydrophobierleistung ohne nachteilige physiologische Nebenwirkungen zu konzipieren.

Die Lösung dieses Problems gestaltete sich deshalb so schwierig, da nach gegenwärtigem. Wissensstand nicht bekannt ist, welcher der oben beschriebenen Rohstoffe bzw. welche Rohstoffkombination für das Auftreten der Gesundheitsbeeinträchtigungen verantwortlich zu machen sind.

Überraschenderweise wurde nun gefunden, daß an sich bekannte Hydrophobierstoffe auf Basis perfluorierter Carbonharze (Fluorcarbonharze), die mit Alkoholen verdünnbar sind, als Aerosol mit Treibmitteln, wie z. B. Dimethylether (DME), abgefüllt und versprüht werden können. Sie sind zur hydrophobierenden Ausrustung wasserempfindlicher Leder geeignet, ohne daß beim Einatmen der Sprühnebel physiologische Schädigungen der Atemwege entstehen. Gesundheitsbeeinträchtigungen sind mit der erfindungsgemäßen Zusammensetzung nicht zu befürchten, wie inhalationstoxikologische Untersuchungen erbracht haben.

Gegenstand der vorliegenden Erfindung ist nun ein Imprägnierspray für Leder und Textilien auf der Basis
(A) eines Wirkstoffs, der aus Fluorcarbonharzen, einem Lösemittel sowie gegebenenfalls Hilfsstoffen besteht und
(B) eines oder mehrerer mit Wasser misch- oder emulgierbarer Treibmittel,
das dadurch gekennzeichnet ist, daß das Lösemittel (im Wirkstoff A) allein Ethanol, n-Propanol und/oder Isopropanol ist. Gegenstand der Erfindung ist ferner die Verwendung des anspruchsgemäßen Imprägniersprays zur Imprägnierung von Leder und Textilien.

Bei einem erfindungsgemäß vorhandenen, mit Wasser- mischbaren Treibmittel (B) handelt es sich bevorzugt um ein verflüssigtes Treibmittel, wie z. B. Dimethylether (DME). Bei Vorliegen dieses Treibmittels (DME) in Kombination mit dem anspruchsgemäßen Lösemittel, insbesondere Ethanol oder Isopropanol, bildet sich in dem Imprägnierspray ein binäres System aus.

Als Treibmittel (B) kan auch ein verflüssigtes (mit Wasser nicht mischbares aber) emulgierbares Treibmittel, wie z. B. Propan, Butan oder Difluordichlormethan, vorliegen.

Als Treibmittel (B) können aber auch komprimierte, mit Wasser mischbare Treibmittel vorhanden sein, wie z. B. Kohlendioxid ; als weitere Beispiele komprimierter Treibmittel sind Stickstoff und Distickoxid zu nennen.

Die in dem Wirkstoff (A) vorhandenen Fluorcarbonharze sind die üblichen, wie sie von mehreren Firmen zur hydrophobierenden Ausrüstung von Leder und Textilien angeboten werden. Insbesondere sind solche hydrophobierenden Fluorcarbonnarze zu nennen, die mit Aldoholen verdünnbar sind, insbesondere solche, die mit Alkoholen Lösungen oder über längere Zeit stabile Emulsionen bzw.

Dispersionen bilden. Dabei versteht man auf diesem Gebiet unter « längere Zeit stabil im allgemeinen übliche Standzeiten dieser Produkte, von z. B. bis zu 3 Jahren.

Im Zusammenhang mit solchen bekannten hydrophobierenden Perfluorverbindungen sind zu nennen langkettige Perfluorcarbonsäuren, Perfluoralkansulfonsäuren, Perfluoralkansulfonsäurefluoride bzw. davon abgeleitete Polymerisate auf der Basis fluorhaltiger (Meth)-acrylsäureester, ferner Produkte auf Basis fluoraliphatischer Verbindungen mit salzbildenden Aminogruppen (vgl. z. B. DE-AS 11 96 183, DE-AS 10 72 612 sowie EP-A-102 690). Als Vertreter von im Handel befindlichen Produkten (meistens als Dispersionnen) sind zu nennen, wobei in Klammem jeweils der Feststoffgehalt in Gewichtsprozent angegeben ist: FC 208 (ca. 30 %); FC 214 (20 %) ; FC 228 (27 %); FC 229 (20 %) ; FC 390 (10 %) ; FC 453 (20 %) ; FC 461 (30 %) ; Foraperle C 305 (25 %) ; Foraperle P 300 (17 %) ; Foraperle T 140 (30 %) ; Foraperle T 145 (25 %) ; Foraperle T 355 (30 %) ; Foraperle T 344 (31 %) ; Foraperle 1190 (28 %) ; Foraperle T 430 ; Xeroderm DH 471763 (100 %) ; Nuva F (ca. 20 %) ; Nuva FH (ca. 25 %). Besonders bevorzugt unter diesen Produkten sind FC 228 sowie Foraperle P 300 und C 305.

Das erfindungsgemäß vorhandene Lösemittel (im Wirkstoff A) ist Ethanol, n-Propanol oder Isopropanol.

Bevorzugt ist es beim Anmeldungsgegenstand, wenn die resultierende verdünnte Lösung von Fluorcarbonharz im Lösemittel, d. h. der Wirkstoff (A), mit dem Treibmittel (B), z. B. Dimethylether, klar oder fein dispers in druckfesten Behältern mischbar ist. Aber auch das Lösemittel in Kombination mit den Treibmitteln Propan oder Butan hat sich bewährt.

In dem Wirkstoff (A) können außer dem Fluorcarbonharz und dem Lösemittel gegebenenfalls noch die bei derartigen Sprays üblichen Hilfsstoffe vorhanden sein. Einer dieser fakultativen Hilfsstoffe sind übliche Korrosionsschutzmittel (Korrosionsinhibitoren) für Weißblech- und Aluminiumdosen. Nur beispielsweise sind zu nennen : Natriumbenzoat ; Dinatriumhydrogenphosphat ; Vircopet 20, 30 und 40; Deriphat 151 C, Rewo B 3010 ; Sarcosyl NL 97 ; Dehyquart SP.

Bezüglich der im Wirdstoff (A) gegebenenfalls vorhandenen Hilfsstoffe sind außerdem noch Riechstoffe der auf diesem Gebiet üblichen Art zu nennen, wie wasser-, lösemittel- und treibmittel-, insbesondere DME-beständige Parfümöle.

Als weitere gegebenenfalls vorhandene Hilfsstoffe sind noch übliche Antischaummittel zu erwähnen.

Die Mengen der Komponenten des wie oben beschriebenen Wirkstoffs (A) können in weiten Bereichen variieren. Vorteilhaft besitzt jedoch der Wirkstoff (A) (Wirkstoffrezeptur) folgende Zusammensetzung, wobei die Menge der Komponenten jeweils in Gewichtsprozent, bezogen auf die Wirkstoffrezeptur, angegeben ist:

Die Menge des Wirkstoffs (A) im erfindungsgemäßen Imprägnierspray kann je nach seiner Art und der Art des vorhandenen Treibmittels variieren. Im allgemeinen liegen 35 bis 65 Gew.-% an Wirkstoff (A) (bezogen auf die fertige Abfüllrezeptur) ver. Besonders bewährt hat sich eine Wirkstoffmenge von 40 bis 60Gew.-%. Die Menge des erfindungsgemäßen Treibmittels (B) kann ebenfalls variieren. Sie liegt gewöhnlich bei 30 bis 70 Gew: %, bevorzugt 35 bis 55 Gew.-% verflüssigtem Treibmittel und bei 0 bis 7 Gew.-%, bevorzugt 0 bis 5 Gew.-% komprimiertem Treibmittel.

Die Anwendung des erfindungsgemäßen Imprägniersprays erfolgt in gleicher Weise wie bei den bekannten Aerosol-Imprägniermitteln auf die zu behandelnden Oberflächen von Leder, z. B. Schuhen, Lederbekleidung, Ledermöbeln usw., oder von Textilien, z. B. Bekleidung, Zeiten, Planen, Schirmen etc. Auch zur Imprägnierung vorgesehene Papierflächen lassen sich erfindungsgemäß behandeln.

Ein Vergleich des erfindungsgemäßen Imprägniersprays hinsichtlich Toxikologie mit bekannten Produkten ergab überraschend vorteilhafte Resultate. Die toxikologischen Prüfungen wurden gemäß der im OECD-Protokoll 403 beschriebenen Methode durchgeführt. Diese tierexperimentelle Untersuchung gestattet es, akute inhalationstoxikologische Daten zu erhalten, die sich im LC 50-Wert and Ratten bei vierstündiger Exposition ausdrücken (LC-letale Inhalationskonzentration). Während bei den herkömmlichen Imprägniersprays LC 50-Werte zwischen ca. 0,7 und 12 g/m³ ermittelt wurden, zeigte die erfindungsgemäße Zusammensetzung keinerlei akut toxische Wirkung bei den Versuchstieren, selbst bei sehr hohen Konzentrationen (bis 44 g/m³). Bei dieser Exposition wurde keine Mortalität festgestellt ; LC 50-Werte konnten nicht ermittelt werden.

Das folgende Beispiel erläutert die Erfindung, ohne ihre Anwendung zu beschränken.

In dem folgenden Beispiel stellen die genannten Zahlenangaben jeweils Gewichtsprozent, bezogen auf die Wirkstoffrezeptur bzw. auf die Abfüllrezeptur, dar.

### Beispief -

## Patentansprüche

1. Imprägnierspray für Leder und Textilien auf der Basis
(A) eines Wirkstoffs, der aus Fluorcarbonharzen, einem Lösemittel sowie gegebenenfalls Hilfsstoffen besteht und
(B) eines oder mehrerer mit Wasser misch- oder emulgierbarer, Treibmittel, dadurch gekennzeichnet, daß das Lösemittel (im Wirkstoff A) allein Ethanol, n-Propanol und/oder Isopropanol ist.

2. Imprägnierspray nach Anspruch 1, dadurch gekennzeichnet, daß (B) ein verflüssigtes Treibmittel, z. B. Dimethylether, ist.

3. Imprägnierspray nach Anspruch 1, dadurch gekennzeichnet, daß (B) ein verflüssigtes Treibmittel, z. B. Propan oder Butan, ist.

4. Imprägnierspray nach Anspruch 1, dadurch gekennzeichnet, daß (B) ein komprimiertes Treibmittel, z. B. Kohlendioxid, ist.

5. Imprägnierspray nach einem der vorhergehenden Ansprüche, dadurch gekennzeichnet, daß der Wirkstoff (A) besteht aus (jeweils Gewichtsprozent, bezogen auf Wirkstoffrezeptur) :
Fluorcarbonharz (Feststoff) 0,1 bis 1,5 %
Lösemittel 6 bis 98 %
und daß das gebrauchsfertige Spray (Abfüllrezeptur) enthält (jeweils Gewichtsprozent, bezogen auf Abfüllrezeptur) :
35 bis 65 % Wirkstoff (A)
30 bis 70 % verflüssigtes Treibmittel und
0 bis 7 % komprimiertes Treibmittel.

6. Verwendung eines in den vorstehenden Ansprüchen gekennzeichneten Sprays zur Imprägnierung von Leder und Textilien.

## Claims

1. Impregnating spray for leather and textiles based on
(A) an active substance consisting of fluorocarbon resins, a solvent and optionally adjuvants and
(B) one or more propellants which are miscible or emulsifiable with water, characterised in that the solvent (in the active substance A) is only ethanol, n-propanol and/or isopropanol.

2. Impregnating spray according to claim 1, characterised in that (B) is a liquefied propellant, e. g. dimethyl ether.

3. Impregnating spray according to claim 1, characterised in that (B) is a liquefied propellant, e. g. propane or butane.

4. Impregnating spray according to claim 1, characterised in that (B) is a compressed propellant, e. g. carbon dioxide.

5. Impregnating spray according to any one of the preceding claims, characterised in that the active substance (A) consists of the following (in percent by weight, based on the active substance composition) :
and the spray when ready for use (as its composition of contents) contains (in percent by weight, based on the composition of the contents) :
35 to 65 % active substance (A)
30 to 70 % liquefied propellant and -
0 to 7 % compressed propellant.
6. Use of a spray as characterised in the preceding claims for impregnating leather and textiles.

## Revendications

1. Spray imprégnant pour cuir et textile à base
A) d'une matière active qui est constituée par des résines fluorocarbonées, un solvant ainsi qu'éventuellement des addititifs et
B) d'un ou plusieurs agents propulseurs miscibles ou émulsionnables avec l'eau, caractérisé en ce que le solvant seul (dans la matière active A) est l'éthanol, le n-propanol et/ou l'isopropanol.

2. Spray imprégant selon la revendication 1, caractérisé en ce que (B) est un agent propulseur liquéfié, par exemple de l'éther diméthylique.

3. Spray imprégnant selon la revendication 1, caractérisé en ce que (B) est un agent propulseur liquéfié, par exemple du propane ou du butane.

4. Spray imprégnant selon la revendication 1, caractérisé en ce que (B) est un agent propulseur comprimé, par exemple de l'anhydride carbonique.

5. Spray imprégnant selon l'une des revendication précédentes, caractérisé en ce que la matière active (A) consiste (en pour-cent en poids chaque fois par rapport à la formulation de matière active) en
et que le spray imprégnant prêt à l'emploi (formulation de remplissage) contient (en pourcent en poids chaque fois par rapport à la formulation de remplissage) :
35 à 65 % de matière active (A)
30 à 70 % d'agent propulseur liquéfié et
0 à 7 % d'agent propulseur comprimé.

6. Utilisation d'un spray imprégnant caractérisé dans les revendications précédentes pour l'imprégnation du cuir et des textiles.
